# EUROPÄISCHE PATENTSCHRIFT

(11) **EP 1 625 254 B1**
(45) Veröffentlichungstag und Bekanntmachung des Hinweises auf die Patenterteilung: **02.08.2006**
(21) Anmeldenummer: 04732604.6
(22) Anmeldetag: 13.05.2004
(51) Int. Cl.: D21H 19/20, D21H 19/82, C09D 129/04

(54) **VERWENDUNG VON SILANFUNKTIONELLEN POLYVINYLALKOHOLEN IN GRUNDIERUNGSMITTELN FÜR TRENNPAPIERE UND -FOLIEN**
USE OF SILANE-FUNCTIONAL POLYVINYL ALCOHOLS IN PRIMING AGENTS FOR SEPARATING PAPERS AND FILMS
UTILISATION D'ALCOOLS POLYVINYLIQUES A FONCTION SILANE DANS DES APPRETS POUR PAPIERS ET FEUILLES DE SEPARATION

(30) Priorität: 22.05.2003 DE 10323203
(43) Veröffentlichungstag der Anmeldung: 15.02.2006
(73) Patentinhaber: Wacker Polymer Systems GmbH & Co. KG, 84489 Burghausen (DE)
(72) Erfinder: BACHER, Andreas, 84489 Burghausen (DE); FICKERT, Karl-Ernst, 84503 Altötting (DE); MAYER, Theo, 84387 Julbach (DE); LAUTENSCHLAGER, Hans, 84533 Haiming (DE)
(74) Vertreter: Schuderer, Michael
(86) Internationale Anmeldenummer: PCT/EP2004/005153
(87) Internationale Veröffentlichungsnummer: WO 2004/104297

(56) Entgegenhaltungen:
- EP-A- 0 399 079
- EP-A- 0 799 711
- EP-A- 1 174 447
- EP-A- 1 382 621
- DE-A- 1 771 128
- DE-A- 3 622 820
- US-A- 4 617 239
- DATABASE WPI Section Ch, Week 198404 Derwent Publications Ltd., London, GB; Class A14, AN 1984-021845 XP002293103 & JP 58 214596 A (KURARAY CO LTD) 13. Dezember 1983 (1983-12-13) in der Anmeldung erwähnt

## Beschreibung

Die Erfindung betrifft die Verwendung von silanfunktionellen Polyvinylalkoholen in Grundierungsmittel (Primer) für Trennpapiere und -folien.

Zur Herstellung von Trennpapieren mit dehäsiven Eigenschaften gegenüber Klebemitteln werden die Papierträger mit einer Silikonschicht ausgestattet. Zur Verbesserung der Silikonschicht, insbesondere um die Penetration in das Trägermaterial während der Beschichtung zu verhindern, wird das Trägerpapier vor der Auftragung der Silikonschicht mit einer Grundierung versehen.

Aus der DE-A 3727078 ist bekannt, Lösungen von Metallkomplexen und Filmbildnern wie Polyvinylalkohol als Grundierung einzusetzen. In der DE-A 4425737 wird als Grundierung auf dem Papier ein Wasserglasstrich ausgebildet. In dem Verfahren der EP-A 396789 wird als Grundierung eine Suspension enthaltend filmbildende Substanzen, Weißpigment sowie Edelmetallkatalysator aufgetragen. Die DE-A 19512663 empfiehlt einen Pigmentstrich mit Aluminiumhydroxid. In der EP-A 399079 werden zur Grundierung Organosilane oder Organosiloxane, allein oder im Gemisch mit Bindemitteln wie Polyvinylalkohol, aufgetragen. Die US-A 5358977 beschreibt den Einsatz von vernetzbaren, aromatischen oder aliphatischen Substanzen als Grundierungsmittel. Die JP-A 58/214596 beschreibt mit Silan-modifiziertem Polyvinylalkohol beschichtetes Papier, welches sich zur Herstellung von Release-Papier eignet.

Nachteilig bei den bisher eingesetzten Grundierungen ist deren häufig nicht befriedigende Bindung zur abhäsiven Silikonschicht und eine dadurch bedingte verlängerte Temperzeit für das vernetzende Silikon, sowie die unbefriedigende Lagerstabilität.

Es bestand daher die Aufgabe, ein Grundierungsmittel (Primer) zur Verfügung zu stellen, welches die obengenannten Nachteile behebt und sich insbesondere für die Herstellung von Trennpapieren mit schnellvernetzender, abhäsiver Silikonbeschichtung eignet.

Gegenstand der Erfindung ist die Verwendung von silanfunktionellen Polyvinylalkoholen in Grundierungsmittel (Primer) für Trennpapiere und -folien enthaltend
mindestens einen silanhaltigen Polyvinylalkohol auf der Basis von vollverseiften oder teilverseiften Vinylester-Copolymerisaten mit einem Hydrolysegrad von 75 bis 100 Mol-% erhältlich durch radikalische Polymerisation von
a) ein oder mehreren Vinylestern von unverzweigten oder verzweigten Alkylcarbonsäuren mit 1 bis 18 C-Atomen, wovon ein Anteil von 1 bis 30 Mol-%, bezogen auf Gesamtpolymer, ein oder mehrere 1-Alkylvinylester mit Alkylresten mit 1 bis 6 C-Atomen und von Carbonsäuren mit 1 bis 6 C-Atomen sind,
b) 0.01 bis 10 Mol-% von einem oder mehreren Silan-haltigen, ethylenisch ungesättigten Monomeren, sowie gegebenenfalls
c) weitere damit copolymerisierbare Comonomere,
und Verseifung der damit erhaltenen Polymerisate.

Geeignete Silan-haltige Polyvinylalkohole sind vollverseifte oder teilverseifte Vinylester-Polymerisate mit einem Hydrolysegrad von 75 bis 100 Mol. Die vollverseiften Vinylester-Polymerisate haben einen Hydrolysegrad von vorzugsweise 97.5 bis 100 Mol-%, besonders bevorzugt 98 bis 99.5 Mol-%. Die teilverseiften Polyvinylester haben einen Hydrolysegrad von vorzugsweise 80 bis 95 Mol-%, besonders bevorzugt 86 bis 90 Mol-%. Die Höppler-Viskosität (nach DIN 53015 als 4 Gew.-%-ige wässrige Lösung) dient als Maß für das Molekulargewicht und für den Polymerisationsgrad der teil- oder vollverseiften, silanisierten Vinylesterpolymerisate, und beträgt vorzugsweise von 2 bis 50 mPas.

Geeignete Vinylester sind Vinylester von unverzweigten oder verzweigten Carbonsäuren mit 1 bis 18 C-Atomen. Bevorzugte Vinylester sind Vinylacetat, Vinylpropionat, Vinylbutyrat, Vinyl-2-ethylhexanoat, Vinyllaurat, Vinylpivalat und Vinylester von α-verzweigten Monocarbonsäuren mit 5 bis 13 C-Atomen, beispielsweise VeoVa9^{R} oder VeoVa10^{R} (Handelsnamen der Firma Shell). Besonders bevorzugt ist Vinylacetat.

Der Anteil an 1-Alkylvinylester beträgt 1 bis 30 Mol-%, bezogen auf Gesamtpolymer. Bevorzugt sind 1-Alkylvinylester mit Alkylresten mit 1 bis 6 C-Atomen und von Carbonsäuren mit 1 bis 6 C-Atomen wie 1- Methylvinylacetat, 1-Ethylvinylacetat, sowie 1-Propylvinylacetat. In einer besonders bevorzugten Ausführungsform wird 1-Methylvinylacetat copolymerisiert.

Geeignete ethylenisch ungesättigte, silanhaltige Monomere b) sind ethylenisch ungesättigte Siliciumverbindungen der allgemeinen Formel (I) R¹SiR²₀₋₂ (OR³)₁₋₃, wobei R¹ die Bedeutung CH₂=CR⁴-(CH₂)₀₋₃ oder CH₂=CR⁴CO₂(CH₂)₁₋₃ hat, R² die Bedeutung C₁- bis C₃-Alkylrest, vorzugsweise Methyl oder Ethyl, C₁- bis C₃₋Alkoxyrest, vorzugsweise Methoxy oder Ethoxy, oder Halogen, vorzugsweise Cl oder Br hat, R³ ein unverzweigter oder verzweigter, gegebenenfalls substituierter Alkylrest mit 1 bis 12 C-Atomen, vorzugsweise 1 bis 3 C-Atomen wie Methyl oder Ethyl, ist oder ein Acylrest mit 2 bis 12 C-Atomen ist, wobei R³ gegebenenfalls durch eine Ethergruppe unterbrochen sein kann, und R⁴ für H oder CH₃ steht.

Geeignete ethylenisch ungesättigte, silanhaltige Monomere b) sind auch Silan-Gruppen enthaltende Meth(acrylamide) der allgemeinen Formel (II) CH₂= CR⁵-CO-NR⁶-R⁷-SiR⁸ₘ-(R⁹)₃₋ₘ, wobei m= 0 bis 2, R⁵ entweder H oder eine Methyl-Gruppe ist, R⁶ H oder eine Alkyl-Gruppe mit 1 bis 5 C-Atomen ist; R⁷ eine Alkylen-Gruppe mit 1 bis 5 C-Atomen oder eine bivalente organische Gruppe in welcher die Kohlenstoffkette durch ein O- oder N-Atom unterbrochen wird, ist, R⁸ eine Alkyl-Gruppe mit 1 bis 5 C-Atomen ist, R⁹ eine Alkoxy-Gruppe mit 1 bis 40 C-Atomen ist, welche mit weiteren Heterocyclen substituiert sein können. In Monomeren, in denen 2 oder mehrere R⁵- oder R⁹- Gruppen vorkommen, können diese identisch oder unterschiedlich sein.

Beispiele für solche (Meth)acrylamido-alkylsilane sind: 3-(Meth)acrylamido-propyltrimethoxysilane, 3-(Meth)acrylamidopropyltriethoxysilane, 3-(Meth)acrylamido-propyltri(β-methoxyethoxy)silane, 2-(Meth)acrylamido-2-methylpropyltrimethoxysilane, 2-(Meth)acrylamido-2-methylethyltrimethoxysilane, N-(2-(Meth)acrylamido-ethyl)aminopropyltrimethoxysilane, 3-(Meth)acrylamido-propyltriacetoxysilane, 2-(Meth)acrylamido-ethyltrimethoxysilane, 1-(Meth)acrylamido-methyltrimethoxysilane, 3-(Meth)acrylamido-propylmethyldimethoxysilane, 3-(Meth)acrylamido-propyldimethylmethoxysilane, 3-(N-Methyl-(Meth)acrylamido)-propyltrimethoxysilane, 3-((Meth)acrylamido-methoxy)-3-hydroxypropyltrimethoxysilane, 3-((Meth)acrylamido-methoxy)propyltrimethoxysilane, N,N-Dimethyl-N-trimethoxysilylpropyl-3-(Meth)acrylamido-propylammoniumchlorid und N;N-Dimethyl-N-trimethoxysilylpropyl-2-(Meth)acrylamido-2-methylpropylammoniumchlorid.

Bevorzugte ethylenisch ungesättigte, silanhaltige Monomere b) sind γ-Acryl- bzw. γ-Methacryloxypropyltri(alkoxy)silane, α-Methacryloxymethyltri(alkoxy)silane, γ-Methacryloxypropylmethyldi(alkoxy)silane; Vinylsilane wie Vinylalkyldi(alkoxy)silane und Vinyltri(alkoxy)silane, wobei als Alkoxygruppen beispielsweise Methoxy-, Ethoxy-, Methoxyethylen, Ethoxyethylen-, Methoxypropylenglykolether- bzw. Ethoxypropylenglykolether-Reste eingesetzt werden können. Beispiele für bevorzugte silanhaltige Monomere sind 3-Methacryloxypropyltrimethoxysilan, 3-Methacryloxypropylmethyldimethoxysilan, Vinyltrimethoxysilan, Vinylmethyldimethoxysilan, Vinyltriethoxysilan, Vinylmethyldiethoxysilan, Vinyltripropoxysilan, Vinyltriisopropoxysilan, Vinyltris-(1-methoxy)-isopropoxysilan, Vinyltributoxysilan, Vinyltriacetoxysilan, Methacryloxymethyltrimethoxysilan, 3-Methacryloxypropyl-tris(2-methoxyethoxy)silan, Vinyltrichorsilan, Vinylmethyldichlorsilan, Vinyltris-(2-methoxyethoxy)silan, Trisacetoxyvinylsilan, Allylvinyltrimethoxysilan, Allyltriacetoxysilan, Vinyldimethylmethoxysilan, Vinyldimethylethoxysilan, Vinylmethyldiacetoxysilan, Vinyldimethylacetoxysilan, Vinylisobutyldimethoxysilan, Vinyltriisopropyloxysilan, Vinyltributoxysilan, Vinyltrihexyloxysilan, Vinylmethoxydihexoxysilan, Vinyltrioctyloxysilan, Vinyldimethoxyoctyloxysilan, Vinylmethoxydioctyloxysilan, Vinylmethoxydilauryloxysilan, Vinyldimethoxylauryloxysilan sowie auch Polyethylenglykol-modifizierte Vinylsilane.

Als Silane b) werden am meisten bevorzugt Vinyltrimethoxysilan, Vinylmethyldimethoxysilan, Vinyltriethoxysilan, Vinylmethyldiethoxysilan, Vinyltris-(1-methoxy)-isopropoxysilan, Methacryloxypropyl-tris(2-methoxyethoxy)silan, 3-Methacryloxypropyltrimethoxysilan, 3-Methacryloxypropylmethyldimethoxysilan und Methacryloxymethyltrimethoxysilan sowie deren Gemische.
Die Silane b) werden vorzugsweise in einer Menge von 0.01 bis 10.0 Mol-%, besonders bevorzugt 0.01 bis 1.5 Mol-% ethylenisch ungesättigten, silanhaltigen Monomeren copolymerisiert.

Neben den silanhaltigen Monomeren können noch ein oder mehrere weitere Comonomere c) in einem Anteil von vorzugsweise 0.1 bis 25 Mol-% enthalten sein. Beispielsweise Ethylen, Propylen, Isobutylen, Butadien, Isopren, Chloropren, Styrol, α-Methylstyrol, Vinylchlorid, Vinylidenchlorid, Vinylfluorid, Acrylnitril, Methacrylnitril; Alkylvinylether wie Ethylvinylether, n-Butylvinylether, iso-Butylvinylether, tert.-Butylvinylether, Cyclohexylvinylether, Octadecylvinylether, Hydroxybutylvinylether, Cyclohexandimethanolmonovinylether; Vinylmethylketon, N-Vinylformamid, N-Vinyl-N-methylacetamid, N-Vinylcaprolactam, N-Vinylpyrrolidon, N-Vinylimidazol. Geeignet sind auch Acrylsäure und Methacrylsäure sowie deren Ester und Amide wie Methyl-(meth)acrylat, Ethyl(meth)acrylat, n-Butyl(meth)acrylat, isoButyl(meth)acrylat, Ethylhexyl(meth)acrylat, Benzyl(meth)acrylat, 2-Hydroxyethyl(meth)acrylat, Hydroxypropyl(meth)acrylat, n-Hexyl(meth)acrylat, Isooctyl(meth)acrylat, iso-Decyl(meth)-acrylat, Lauryl(meth)acrylat, Methoxyethyl(meth)acrylat, Phenoxyethyl(meth)acrylat, Isobornyl(meth)acrylat, Stearyl(meth)-acrylat, Cyclohexyl(meth)acrylat, α-Chloracrylester, α-Cyanacrylester. Weitere Beispiele sind Vinylcarbazol, Vinylidencyanid, Vinylester, Acrylsäureanhydrid, Maleinsäureanhydrid, Malein- und Fumarsäureester, mit Sulfonsäure modifizierte Monomere wie 2-Acrylamido-2-methyl-propansulfonsäure und deren Alkalisalze, kationische Monomere wie Trimethyl-3-(1-(meth)acrylamid-1,1-dimethylpropyl)ammoniumchlorid, Trimethyl-3-(1-(meth)acrylamidopropyl)ammoniumchlorid, 1-Vinyl-2-methylimidazol und deren quartärnisierten Verbindungen.

Die silanhaltigen Vinylester-Polymerisate können in bekannter Weise mittels Polymerisation hergestellt werden; vorzugsweise durch Substanzpolymerisation, Emulsionspolymerisation, Suspensionspolymerisation oder durch Polymerisation in organischen Lösungsmitteln, besonders bevorzugt in alkoholischer Lösung. Die Einstellung des Molekulargewichts kann in dem Fachmann bekannter Weise durch Polymerisation in Gegenwart von Molekulargewichtsreglern erfolgen. Die Verseifung der silanhaltigen Vinylester-Polymerisate erfolgt in an sich bekannter Weise, zum Beispiel nach dem Band- oder Kneterverfahren oder im Rührkessel, im Alkalischen oder Sauren unter Zugabe von Säure oder Base. Nach Abschluß der Hydrolyse wird das Lösungsmittel abdestilliert und der silanhaltige Polyvinylalkohol wird als Pulver erhalten. Die wässrige Lösung der silanhaltigen Polyvinylalkohole kann gegebenenfalls auch mittels Sprühtrocknung verdüst werden, und der silanhaltige Polyvinylalkohol als Pulver gewonnen werden. Die Herstellung pulverförmiger, silanhaltiger Polyvinylalkohole ist beispielsweise in der DE-A 10232666 detailliert beschrieben. Gängige Trocknungsverfahren sind Wirbelschicht-, Dünnschicht-, Gefrier- und Sprühtrocknung.

Die Grundierungsmittel-Zusammensetzung kann gegebenenfalls noch weitere Bindemittel und Additive enthalten. Typische weitere Additive und Bindemittel sind: Pigmente, Polyvinylalkohole, Carboxymethylcellulosen, Stärke, Stärkederivate, Alginate, Proteine, wässrige Polymerdispersionen auf der Basis von (Meth)-acrylsäure, (Meth)acrylsäureestern, Acrylnitril, Vinylacetat, Butadien, Styrol, sowie Plastifizierungsmittel wie Ethylenglycole, Glycerin, und Katalysatoren

Das Auftragen der Grundierungsmittel-Zusammensetzung kann in beliebiger, für die Herstellung von Überzügen aus flüssigen Stoffen geeigneter und vielfach bekannter Weise erfolgen, beispielsweise durch Tauchen, Streichen, Gießen, Sprühen, Aufwalzen, Drucken, z. B. mittels einer Offsetgravur-Überzugsvorrichtung, Messer- oder Rakel-Beschichtung oder mittels einer Luftbürste. Die Auftragung erfolgt vorzugsweise in einer Menge von 0.5 bis 5.0 g/m², besonders bevorzugt 1.5 bis 3.5 g/m².

Die Verfahren und Rezepturen für die Release-Beschichtung von Trennpapieren und -folien sind dem Fachmann bekannt. Geeignete Träger sind Papier, vor allem Rohpapiere, sowie Folien wie Polyethylen-Folien, PET-Folien, Vliese, Gewebe und Trennrohkrepp. Nach der Grundierung des Trägermaterials wird mit den genannten Auftragsverfahren der Silikonstrich aufgetragen. Geeignete Silikonpolymere mit dehäsiven Eigenschaften sind dem Fachmann bekannt, sie umfassen beispielsweise kettenförmige Dimethylpolysiloxane mit endständigen Hydroxygruppen, die unter der Einwirkung erhöhter Temperatur und in Gegenwart von Organozinnsalzen als Katalysator mit Kieselsäureestern kondensiert werden, oder auf dem Wege der Additionsvernetzung durch Reaktion von kettenförmigen Polymeren mit Vinylendgruppen mit Wasserstoffpolysiloxanen unter Temperatureinwirkung in Gegenwart von Platinkatalysatoren erhalten werden. Die Rezepturen für den Silikonstrich können gegebenenfalls noch weitere Additive enthalten, beispielsweise Filmbildehilfsmittel wie Polyvinylalkohol, Carboxymethylcellulosen, oder Weichmacher wie Ethylenglykol und Glycerin.

### Beispiele:

### Beispiel 1:

In einer thermostatisierten Laborapparatur mit 2.5 Liter Füllvolumen wurden unter Stickstoff 612 g Wasser, 61.2 mg Kupfer-(II)-Acetat und 61.2 g einer 5 gew.-%-igen Polyvinylpyrrolidon-Lösung (PVP-K90) in Wasser vorgelegt.
Unter Rühren wurden eine Lösung von 620 mg t-Butyl-per-2-ethylhexanoat (TBPEH 99 %-ig in Wasser), 322 mg t-Butyl-perneodecanoat (Pergan PND 95 %-ig in Wasser) 4.9 g Vinyltriethoxysilan, 48.9 g Isopropenylacetat und 42.8 g Isopropanol in 612 g Vinylacetat zulaufen gelassen. Der Reaktor wurde auf 51.5°C aufgeheizt, nach Abflauen der Reaktion wurde stufenweise auf 75°C aufgeheizt. Es wurde noch 2 Stunden bei dieser Temperatur gehalten, dann abgekühlt. Die entstandenen Polymer-Perlen wurden abgesaugt, gut mit Wasser gewaschen und getrocknet.
In einem Laborreaktor mit 2.5 Liter Inhalt wurden 90 g Polymer-Perlen in 810 g Methanol bei 50°C gelöst. Die Lösung wurde auf 30°C abgekühlt, bei stehendem Rührer mit 500 g Methanol überschichtet und sofort mit methanolischer NaOH versetzt (10 g NaOH 46 %-ig in Wasser gelöst in 90 g Methanol) und der Rührer eingeschaltet.
Die Lösung wurde zunehmend trüber. Während der Gelphase wurde der Rührer auf höhere Drehzahl gestellt, um das Gel zu zerkleinern. Nach der Gelphase wurde noch 2 Stunden weiter reagieren gelassen, mit Essigsäure neutralisiert und der gebildete Feststoff abfiltriert, gewaschen und getrocknet. Es wurde ein vollverseifter Polyvinylalkohol mit einer Höppler-Viskosität von 28 mPas (4 %-ig in Wasser) erhalten.

### Vergleichsbeispiel 1:

Vollverseifter, Vinylsilan-Einheiten enthaltender Polyvinylalkohol mit einer Höppler-Viskosität von 25 mPas (4 %-ig in Wasser) .

### Vergleichsbeispiel 2:

Vollverseifter, kein Silan enthaltender Polyvinylalkohol mit einer Höppler-Viskosität von 25 mPas (4 %-ig in Wasser).

### Herstellung des Papiers:

Die Grundierungsmittel aus dem Beispiel und den Vergleichsbeispielen wurden jeweils mittels einer Laborleimpresse auf ein Rohpapier aufgetragen und entsprechend getrocknet (Beschichtung 1.5 g/m² bis 3 g/m²). Auf das so grundierte Papier wurde eine Trennschicht aus 100 Gew.-Teilen eines vinylterminierten Polysiloxans (Dehesive 920), 2.4 Gew.-Teilen eines H-haltigen Siloxans (Vernetzer V90) und 1 Gew.-Teil Pt-Katalysator (Katalysator OL) aufgetragen und das beschichtete Papier bei 150°C für 7 Sekunden getempert.

### Beschreibung der Testmethoden:

### Migration:

Es wurde ein Testklebeband auf die frisch silikonisierte Seite aufgebracht und anschließend wieder abgezogen. Der Klebestreifen wurde so zusammengefaltet, dass sich die klebenden Oberflächen berührten. Dann wurden die Enden auseinandergezogen (Loop-Test). Weisen die aufeinander klebenden Schichten eine gute Adhäsion auf, spricht dies für eine gute Haftung der Silikonschicht auf dem Substrat. Die Benotung beider Tests erfolgt in Schulnoten von 1 bis 6: 1 = sehr gut, 6 = sehr schlecht

### Rub Off:

Man reibt einmal mit dem Finger kräftig über die silikonisierte Oberfläche und betrachtet diese Stelle in schräg einfallendem Licht. Treten an dieser Stelle Helligkeitsunterschiede oder Streifen auf, haftet das Siliconprodukt nicht optimal. Zudem reibt man die Silikonschicht mehrmals stark mit dem Finger und beobachtet die Menge der Abriebsteilchen. Die Benotung beider Tests erfolgt in Schulnoten von 1 bis 6.

### Testergebnisse:

| | Bsp. 1 | Vbsp. 1 | Vbsp. 2 | Bsp. 1 | Vbsp. 1 | Vbsp. 2 |
|---|---|---|---|---|---|---|
| Lagerzeit | 0 | 0 | 0 | 7 d | 7 d | 7 d |
| Migration | 1 | 1 | 4 | 1 | 5 | 5 |
| Rub Off | 1 | 1 | 4 | 1 | 5 | 6 |

Der Test zeigt die Überlegenheit der erfindungsgemäß verwendeten silanhaltigen Polyvinylalkohole nach Lagerung.

Bestimmung der Lagerstabilität von 11 %-igen wässrigen Lösungen der modifizierten Polyvinylalkohole bei pH=8.5:

| Lagerzeit | Höppler-Viskosität [mPas] Beispiel 1 | Höppler-Viskosität [mPas] Vergleichsbeispiel 1 |
|---|---|---|
| sofort | 28.1 | 25.1 |
| 1 Tag | 28.1 | 27.8 |
| 2 Tage | 28.1 | 31.4 |
| 3 Tage | 28.2 | 35.8 |
| 5 Tage | 28.2 | 42.9 |
| 7 Tage | 28.2 | 61.7 |
| 14 Tage | 28.3 | 90.5 |

Der Test zeigt, dass die erfindungsgemäß verwendeten silanhaltigen Polyvinylalkohole bei Lagerung keinen Viskositätsanstieg zeigen.

## Patentansprüche

1. Verwendung von silanfunktionellen Polyvinylalkoholen in Grundierungsmitteln für Trennpapiere und -folien enthaltend
mindestens einen silanhaltigen Polyvinylalkohol auf der Basis von vollverseiften oder teilverseiften Vinylester-Copolymerisaten mit einem Hydrolysegrad von 75 bis 100 Mol-% erhältlich durch radikalische Polymerisation von
a) ein oder mehreren Vinylestern von unverzweigten oder verzweigten Alkylcarbonsäuren mit 1 bis 18 C-Atomen, wovon ein Anteil von 1 bis 30 Mol-%, bezogen auf Gesamtpolymer, ein oder mehrere 1-Alkylvinylester mit Alkylresten mit 1 bis 6 C-Atomen und von Carbonsäuren mit 1 bis 6 C-Atomen sind,
b) 0.01 bis 10 Mol-% von einem oder mehreren Silanhaltigen, ethylenisch ungesättigten Monomeren, sowie gegebenenfalls
c) weitere damit copolymerisierbare Comonomere,
und Verseifung der damit erhaltenen Polymerisate.

2. Verwendung nach Anspruch 1, **dadurch gekennzeichnet, dass** der silanhaltige Polyvinylalkohol durch Copolymerisation mit Vinylacetat erhalten wird.

3. Verwendung nach Anspruch 1 oder 2, **dadurch gekennzeichnet, dass** ein oder mehrere 1-Alkylvinylester aus der Gruppe umfassend 1- Methylvinylacetat, 1-Ethylvinylacetat, sowie 1-Propylvinylacetat, copolymerisiert werden.

4. Verwendung nach Anspruch 1 bis 3, **dadurch gekennzeichnet, dass** der silanhaltige Polyvinylalkohol durch Copolymerisation von einem oder mehreren ethylenisch ungesättigten, silanhaltigen Monomeren erhalten wird aus der Gruppe umfassend
ethylenisch ungesättigte Siliciumverbindungen der allgemeinen Formel (I) R¹SiR²₀₋₂(OR³)₁₋₃, wobei R¹ die Bedeutung CH₂=CR⁴-(CH₂)₀₋₃ oder CH₂=CR⁴CO₂(CH₂)₁₋₃ hat, R² die Bedeutung C₁- bis C₃-Alkylrest, C₁- bis C₃-Alkoxyrest oder Halogen hat, R³ ein unverzweigter oder verzweigter, gegebenenfalls substituierter Alkylrest mit 1 bis 12 C-Atomen ist oder ein Acylrest mit 2 bis 12 C-Atomen ist, wobei R³ gegebenenfalls durch eine Ethergruppe unterbrochen sein kann, und R⁴ für H oder CH₃ steht, und
Silan-Gruppen enthaltende Meth(acrylamide) der allgemeinen Formel (II) CH₂= CR⁵-CO-NR⁶-R⁷-SiR⁸ₘ-(R⁹)₃₋ₘ, wobei m= 0 bis 2, R⁵ entweder H oder eine Methyl-Gruppe ist, R⁶ H oder eine Alkyl-Gruppe mit 1 bis 5 C-Atomen ist, R⁷ eine Alkylen-Gruppe mit 1 bis 5 C-Atomen oder eine bivalente organische Gruppe in welcher die Kohlenstoffkette durch ein O- oder N-Atom unterbrochen wird, ist, R⁸ eine Alkyl-Gruppe mit 1 bis 5 C-Atomen ist, R⁹ eine Alkoxy-Gruppe mit 1 bis 40 C-Atomen ist, welche mit weiteren Heterocyclen substituiert sein können.

5. Verwendung nach Anspruch 4, **dadurch gekennzeichnet, dass** der silanhaltige Polyvinylalkohol durch Copolymerisation von einem oder mehreren ethylenisch ungesättigten, silanhaltigen Monomeren erhalten wird aus der Gruppe umfassend γ-Acryl- bzw. γ-Methacryloxypropyltri(alkoxy)silane, α-Methacryloxymethyltri(alkoxy)silane, γ-Methacryloxypropylmethyldi(alkoxy)silane, Vinylalkyldi(alkoxy)silane, Vinyltri(alkoxy)silane, wobei als Alkoxygruppen beispielsweise Methoxy-, Ethoxy-, Methoxyethylen, Ethoxyethylen-, Methoxypropylenglykolether- bzw. Ethoxypropylenglykolether-Reste enthalten sein können.

6. Verwendung nach Anspruch 1 bis 5, **dadurch gekennzeichnet, dass** 0.01 bis 1.5 Mol-% ethylenisch ungesättigte, silanhaltige Monomere copolymerisiert werden.

7. Verwendung nach Anspruch 1 bis 6 in Verfahren zur Release-Beschichtung von Trennpapieren und -folien, wobei nach Auftragen der Grundierung auf einen Träger ein Silikonstrich aufgetragen wird.

## Claims

1. Use of silane-functional polyvinyl alcohols in primers for release papers and release films, comprising
at least one silane-containing polyvinyl alcohol based on fully or partly hydrolysed vinyl ester copolymers having a degree of hydrolysis of 75 to 100 mol%, obtainable by free-radical polymerization of
a) one or more vinyl esters of unbranched or branched alkylcarboxylic acids having 1 to 18 carbon atoms, of which a fraction of 1 to 30 mol%, based on total polymer, are one or more 1-alkylvinyl esters having alkyl radicals having 1 to 6 carbon atoms, and of carboxylic acids having 1 to 6 carbon atoms,
b) 0.01 to 10 mol% of one or more silane-containing, ethylenically unsaturated monomers, and, if desired,
c) further comonomers, copolymerizable therewith,
and hydrolysis of the resultant polymers.

2. Use according to Claim 1, **characterized in that** the silane-containing polyvinyl alcohol is obtained by copolymerization with vinyl acetate.

3. Use according to Claim 1 or 2, **characterized in that** one or more 1-alkylvinyl esters from the group consisting of 1-methylvinyl acetate, 1-ethylvinyl acetate, and 1-propylvinyl acetate are copolymerized.

4. Use according to Claim 1 to 3, **characterized in that** the silane-containing polyvinyl alcohol is obtained by copolymerizing one or more ethylenically unsaturated, silane-containing monomers from the group consisting of
ethylenically unsaturated silicon compounds of the general formula (I) R¹SiR²₀₋₂(OR³)₁₋₃, where the definition of R¹ is CH₂=CR⁴-(CH₂)₀₋₃ or CH₂=CR⁴CO₂(CH₂)₁₋₃, R² has the definition C₁ to C₃ alkyl radical, C₁ to C₃ alkoxy radical, or halogen, R³ is an unbranched or branched, unsubstituted or substituted alkyl radical having 1 to 12 carbon atoms, or is an acyl radical having 2 to 12 carbon atoms, it being possible if desired for R³ to be interrupted by an ether group, and R⁴ stands for H or CH₃, and meth(acrylamides) containing silane groups, of the general formula (II) CH₂=CR⁵-CO-NR⁶⁻R⁷-SiR⁸ₘ-(R⁹)₃₋ₘ, where m = 0 to 2, R⁵ is either H or a methyl group, R⁶ is H or an alkyl group having 1 to 5 carbon atoms, R⁷ is an alkylene group having 1 to 5 carbon atoms or a divalent organic group in which the carbon chain is interrupted by an O or N atom, R⁸ is an alkyl group having 1 to 5 carbon atoms, and R⁹ is an alkoxy group having 1 to 40 carbon atoms, which may be substituted by further heterocycles.

5. Use according to Claim 4, **characterized in that** the silane-containing polyvinyl alcohol is obtained by copolymerizing one or more ethylenically unsaturated, silane-containing monomers from the group consisting of γ-acryloyl- and γ-methacryloyl-oxypropyltri(alkoxy)silanes, α-methacryloyloxymethyltri(alkoxy)silanes, γ-methacryloyloxypropylmethyldi(alkoxy)silanes, vinylalkyldi(alkoxy)silanes and vinyltri(alkoxy)silanes, examples of alkoxy groups which can be present including methoxy, ethoxy, methoxyethylene ethoxyethylene, methoxypropylene glycol ether and/or ethoxypropylene glycol ether radicals.

6. Use according to Claim 1 to 5, **characterized in that** 0.01 to 1.5 mol% of ethylenically unsaturated, silane-containing monomers are copolymerized.

7. Use according to Claim 1 to 6 in methods of release-coating release papers and release films, application of the primer to a backing being followed by application of a silicone coat.

## Revendications

1. Utilisation de poly(alcool vinylique)s à fonction silane dans des compositions d'apprêt pour papiers et films de séparation, contenant
au moins un poly(alcool vinylique) silané à base de copolymères d'esters vinyliques partiellement saponifiés ou totalement saponifiés ayant un degré d'hydrolyse de 75 à 100 % en moles, pouvant être obtenu par polymérisation radicalaire de
a) un ou plusieurs esters vinyliques d'acides alkylcarboxyliques ramifiés ou non ramifiés ayant de 1 à 18 atomes de carbone, dont une proportion de 1 à 30 % en moles, par rapport au polymère total, consistent en un ou plusieurs esters 1-alkylvinyliques à radicaux alkyle ayant de 1 à 6 atomes de carbone et d'acides carboxyliques ayant de 1 à 6 atomes de carbone,
b) 0,01 à 10 % en moles d'un ou plusieurs monomères silanés à insaturation éthylénique, ainsi qu'éventuellement
c) d'autres comonomères copolymérisables avec ceux-ci,
et saponification des polymères ainsi obtenus.

2. Utilisation selon la revendication 1, **caractérisée en ce que** le poly(alcool vinylique) silané est obtenu par copolymérisation avec de l'acétate de vinyle.

3. Utilisation selon la revendication 1 ou 2, **caractérisée en ce qu'**un ou plusieurs esters 1-alkylvinyliques choisis dans le groupe comprenant l'acétate de 1-méthylvynyle, l'acétate de 1-éthylvynyle ainsi que l'acétate de 1-propylvinyle sont copolymérisés.

4. Utilisation selon l'une quelconque des revendications 1 à 3, **caractérisée en ce que** le poly(alcool vinylique) silané est obtenu par copolymérisation d'un ou plusieurs monomères silanés à insaturation éthylénique choisis dans le groupe comprenant
des composés siliciés à insaturation éthylénique de formule générale (I) R¹SiR²₀₋₂(OR³)₁₋₃, R¹ ayant la signification de CH₂=CR⁴-(CH₂)₀₋₃ ou de CH₂=CR⁴CO₂(CH₂)₁₋₃, R² représentant un radical alkyle en C₁-C₃, un radical alcoxy en C₁-C₃ ou un atome d'halogène, R³ étant un radical alkyle ramifié ou non ramifié, éventuellement substitué, ayant de 1 à 12 atomes de carbone, ou étant un radical acyle ayant de 2 à 12 atomes de carbone, R³ pouvant éventuellement être interrompu par un groupe éther, et R⁴ représentant H ou CH₃, et des méthacrylamides contenant des groupes silane, de formule générale (II) CH₂=CR⁵-CO-NR⁶-R⁷-SiR⁸ₘ-(R⁹)₃₋ₘ, dans laquelle m = 0 à 2, R⁵ est soit H, soit un groupe méthyle, R⁶ est H ou un groupe alkyle ayant de 1 à 5 atomes de carbone, R⁷ est un groupe alkylène ayant de 1 à 5 atomes de carbone ou un groupe organique bivalent dans lequel la chaîne carbonée est interrompue par un atome d'oxygène ou d'azote, R⁸ est un groupe alkyle ayant de 1 à 5 atomes de carbone, R⁹ est un groupe alcoxy ayant de 1 à 40 atomes de carbone, qui peuvent être substitués par d'autres hétérocycles.

5. Utilisation selon la revendication 4, **caractérisée en ce que** le poly(alcool vinylique) silané est obtenu par copolymérisation d'un ou plusieurs monomères silanés à insaturation éthylénique, choisis dans le groupe comprenant des γ-acryl- ou γ-méthacryloxypropyltri(alcoxy)silanes, des α-méthacryloxyméthyltri(alcoxy)silanes, des γ-méthacryloxypropylméthyldi(alcoxy)silanes, des vinylalkyldi(alcoxy)silanes, des vinyltri(alcoxy)silanes, dans lesquels par exemple des radicaux méthoxy, éthoxy, méthoxyéthylène, éthoxyéthylène, méthoxypropylèneglycoléther ou éthoxypropylèneglycoléther peuvent être contenus en tant que groupes alcoxy.

6. Utilisation selon l'une quelconque des revendications 1 à 5, **caractérisée en ce que** 0,01 à 1,5 % en moles de monomères silanés à insaturation éthylénique sont copolymérisés.

7. Utilisation selon l'une quelconque des revendications 1 à 6, dans des procédés pour le revêtement antiadhésif de papiers et films de séparation, dans lesquels, après application de l'apprêt, une couche de silicone est appliquée sur un support.
